# EUROPÄISCHE PATENTANMELDUNG

(11) **EP 0 193 200 A1**
(43) Veröffentlichungstag der Anmeldung: **03.09.1986**
(21) Anmeldenummer: 86102602.9
(22) Anmeldetag: 28.02.1986
(51) Int. Cl.: B41M 5/12

(54) **Farbbildnergemische und diese Gemische enthaltendes druckempfindliches Aufzeichnungsmaterial**

(30) Priorität: 01.03.1985 DE 3507173
(71) Anmelder: BASF Aktiengesellschaft, 67063 Ludwigshafen (DE)
(72) Erfinder: Dyllick-Brenzinger, Rainer, Dr., D-6940 Weinheim (DE); Mayer, Udo, Dr., D-6710 Frankenthal (DE); Oberlinner, Andreas, Dr., D-6700 Ludwigshafen (DE)

(57) **Zusammenfassung**

Farbbildnergemische, die (a) das Lacton des 2-Carboxy-4,4'-bisdimethylaminobenzhydrol (I) und (b) Kristallviolettlacton und/oder mindestens ein Fluoranlacton der Formel enthalten, wobei in der Formel R¹ für Alkyl, R² für Alkyl, Phenalkyl, gegebenenfalls substituiertes Phenyl oder Cycloalkyl oder für Pyrrolidinyl, Piperidinyl oder Morpholinyl, R³ für H oder tert.Butyl, R⁴ für H oder Methyl, R⁵ für H, Alkyl, Phenalkyl und R⁶ für H, Alkyl, Phenalkyl, Cycloalkyl oder für gegebenenfalls substituiertes Phenyl oder

für Pyrrolidinyl, Piperidinyl oder Morpholinyl, stehen, zeigen in druckempfindlichen Aufzeichnungssystemen verbesserte Lichtechtheit

## Beschreibung

Aus der JP-OS 124 930/1975 ist das Lacton des 2-Carboxy-4,4'-bisdimethylaminobenzhydrols (I) bekannt Nach den Angaben in dieser OS können diese Lactone als Farbbildner in druck-und wärmeempfindlichen Aufzeichnungssystemen verwendet werden.

Die bekannten Farbbildner wie Kristallviolettlacton und die Fluoranlactone sind für druck-und wärmeempfindliche Aufzeichnungssysteme sehr gut geeignet, haben jedoch in einer Reihe von Anwendungen den Nachteil der nicht ausreichenden Lichtechtheit.

Aufgabe der vorliegenden Anmeldung war es, in der Lichtechtheit verbesserte Farbbildner bereitzustellen.

Es wurde gefunden, daß in der Lichtechtheit verbesserte Farbbildner vorliegen, wenn diese Gemische sind, die (a) das Lacton des 2-Carboxy-4,4'-bisdimethylaminobenzhy- drols (I) und (b) Kristallviolettlacton und/oder mindestens ein Fluoranlacton der Formel enthalten, wobei in der Formel
R¹ für C₁- bis C₄-Alkyl,
R² für C₁- bis C₄-Alkyl, C₇- bis C₁₀-Phenalkyl, für gegebenenfalls durch C₁- bis C₄-Alkyl substituiertes Phenyl oder C₅- bis C₆-Cycloalkyl oder für Pyrrolidinyl, Piperidinyl oder Morpholinyl,
R³ für Wasserstoff oder tert. Butyl
R⁴ für Wasserstoff oder Methyl,
R⁵ für Wasserstoff, C₁- bis C₄-Alkyl, C₇- bis Ca-Phenalkyl und
R₆ für Wasserstoff. C₁- bis C₁₂-Alkyl, C₇- bis C₁₀-Phenalkyl, C₅- bis C_{S}-Cycloalkyl oder für gegebenenfalls durch Chlor, C₁- bis C₄-Alkyl, Methoxy, Ethoxy, C₁- oder C₂-Alkylcarbonyl, Benzoyl oder Phenoxy substituiertes Phenyl oder für Pyrrolidinyl, Piperidinyl oder Morpholinyl, stehen.

Mit den Gemischen gemäß der Erfindung erhält man auf CF-Schichten auf der Basis von aktiven Clays lichtechtere grüne, olivgrüne bis schwarze Färbungen als mit den Farbbildnem (II) allein.

Die Farbbildung mit (I) erfolgt nur auf CF-Schichten, die aktiven Clay enthalten. Bei den erfindungsgemäßen Gemischen entsteht zunächst im wesentlichen das Bild durch (b). Das Bild der Komponente (a) entwickelt sich im Laufe von Tagen in Gegenwart von Sauerstoff, wobei eine in der Lichtechtheit deutlich verbesserte Färbung entsteht Bei der Oxidation von (I) bleibt wahrscheinlich der Lactonring erhalten.

Die erfindungsgemäßen Farbbildnergemische sind daher zur Herstellung von druckempfindlichen Aufzeichnungssystemen sehr gut geeignet

Komponente (a) entspricht der Formel

Die Herstellung ist in Beispiel 2 der JP-OS ₁2₄ 930/1975 beschrieben.

Als Komponente (b) kommen Kristallviolettlacton und/oder Fluoranlactone der Formel (II) in Betracht, von denen letztere für (b) bevorzugt sind.

In der Formel (II) haben R', R', R', R", R' und R⁶ im einzelnen folgende Bedeutungen:
R' und R²: C,-bis C₄-Alkyl wie Methyl, Ethyl, n-und i-Propyl, n-und i-Butyl;
R² kann außerdem auch für C₇-bis C,-Phenalkyl wie Benzyl und Phenylethyl, für C₅/C₆-Cycloalkyl wie Cyclopentyl, Cyclohexyl oder für gegebenenfalls substituiertes Phenyl stehen, wie Phenyl, 2-oder 4-Methylphenyl. stehen;
R³ steht für Wasserstoff oder tert. Butyl und
R⁴ für Wasserstoff oder Methyl;
R' steht für Wasserstoff, C,-bis C₄-Alkyl wie Methyl, Ethyl, Propyl, n-oder i-Butyl oder für C₇-oder C₈-Phenalkyl wie Benzyl und Phenylethyl;
R⁶ steht für Wasserstoff, C,-bis C₁₂-Alkyl wie Methyl, Ethyl, n-und i-Propyl, n-und i-Butyl, Pentyl, n-Hexyl, n-Octyl, 2-Ethylhexyl-(1), n-Decyl und n-Dodecyl für C₇-bis C,ₒ-Phenalkyl wie Benzyl, 1-und 2-Phenylethyl, Phenylpropyl und Phenylbutyl, für gegebenenfalls durch C,-bis C₄-Alkyl, C,- bis C₄-Alkoxy, Phenoxy, Benzoyl, Acetyl, Propionyl oder Chlor substituiertes Phenyl wie Phenyl, 2-und 4-Methylphenyl, 4-n-und 4-i-Butylphenyl, Methoxyphenyl, Ethoxyphenyl, Benzoylphenyl, Phenoxyphenyl, Acetylphenyl, Propionylphenyl, 2-, 3-und 4-Chlorphenyl, oder für C₅/C₆-Cycloalkyl wie Cyclopentyl und Cyclohexyl.

### stehen.

Bevorzugt sind Fluoranlactone der Formel (II) in der R' für Methyl, Ethyl und R² für Methyl, Ethyl, Cyclohexyl, Phenyl, 4-Methylphenyl oder Benzyl oder
R³ für Wasserstoff oder tert Butyl,
_{R}⁴ für Wasserstoff oder Methyl,
R⁵ für Wasserstoff, Benzyl oder Methyl, R⁶ für C₁- bis C₁₂-AlKyl, insbesondere für Methyl, Ethyl, n- und i-Propyl, n-Butyl, n-Octyl oder n-Dodecyl, Benzyl, Phenyl, 2- und 4-Methylphenyl, 4-Butylphenyl oder Cyclohexyl oder für stehen.

Besonders bevorzugt sind Verbindungen der Formel (II), in der R', R², R³, R⁴, R⁵ und R⁶ die in der Tabelle 1 angegebene Bedeutung haben.

Die Mischung enthält die Komponenten (a) und (b) in der Regel im Verhältnis 1:4 bis 4:1, vorzugsweise 1:3 bis 3:1, insbesondere 0,9:1, 1 bis 1,1:0,9 Gew-Teilen. Ganz besonders bevorzugt ist ein Verhältnis von (a):(b) von etwa 1:1 Gew-Teilen.

Die erfindungsgemäße Farbbildnermischung wird vorzugsweise in Form einer Lösung in Mikrokapseln eingeschlossen und in dieser Form zur Herstellung von druckempfindlichen Übertragungssystemen angewendet Als Lösungsmittel werden die für die Herstellung von Farbbildner enthaltenden Mikrokapseln bekannten verwendet, z.B. Chlorparaffine, halogeniertes oder partiell hydriertes Diphenyl, partiell hydriertes Terphenyl, Alkylbenzole, Alkylnaphthaline, alkyliertes Dibenzylbenzol, Paraffinöl, Mineralöl oder auch Lösungsmittel wie Toluol oder Xylol. Geeignete Verfahren zur Herstellung von Mikrokapseln sind bekannt. Es sei hier auf die US-PS 2 800 457 und 2 800 458, die DE-AS 21 19 933 und die EP-A-26 914 verwiesen.

In Verbindung mit den efindungsgemßäen Farbbildnergemischen kommen als CF-Schichten solche auf der Basis von aktivem Clays in Betracht. Solche Clays sind z.B. unter den Namen COPlSlL® im Handel.

Die Herstellung solcher aktive Ctay-Schichten enthaltender Papiere (CF-Papiere) ist bekannt Solche Papiere werden von einer Reihe von Herstellern im Markt angeboten. Im folgenden sind als Beispiele einige der im Markt erhältlichen CF-Papiere zusammengestellt:

Die Erfindung soll durch die folgenden Beispiele weiter erläutert werden.

Die im folgenden angegebenen Teile und Prozentangaben beziehen sich auf das Gewicht

### Beispiel 1

a) 0,5 Teile einer Mischung von (I) und Kristallviolettlacton - (III) (1:1 Teile) wurden in 99,5 Teile eines chlorierten Kohlenwasserstoffs (MEFLEXO DC 029 der J.CJ) 1 Stunde bei 100°C gehalten, wobei eine klare Lösung entsteht
b) Nach dem Abkühlen auf Raumtemperatur wurde diese Lösung mit einer 6µm-Rakel auf CF-Papier der Feldmühle AG (Giroform®) abgezogen. Der beschichtete Bogen wurde geteilt Die eine Hälfte des beschichteten CF-Papiers wurde diffusem Tageslicht ausgesetzt, die andere wurde abgedunkelt gelagert
c) Auf beiden Hälften wurde die Farbstärke der entstandenen Färbung in Abhängigkeit von der Zeit ermittelt

Die Farbstärke wurde mit einem ELREPHO der Fa. Leitz, Wetzlar bestimmt Aus den ermittelten Werten - (Normfarbwerte) wurden nach der Kubelka-Munk-Gleichung die K/S-Werte ermittelt, die als Quotient aus spektralem Absorptionskoeffizient und spektralem Streukoeffizient proportional der Farbintensität (Farbstärke) sind und damit Aussagen über die Farbstärke von Färbungen -auch wenn diese nicht die gleichen Farbtöne haben -erlauben.

d) Zum Vergleich wurde die Farbstärkenentwickfung jeweils einer 0,5 %igen Lösung von (I) und von Kristallviolettlacton (III)= auf dem gleichen CF-Papier gemessen.

Die ermittelten K/S-Werte sind in der Tabelle 2 zusammengestellt

### Beispiele 2 bis 5

Es wurden 0,5 %ige Lösungen der in der folgenden Tabelle angegebenen Farbbildnergemische entsprechend Beispiel 1a) hergestellt. Der Farbbildner (b) wurde durch die Nr. der Formel in der Tabelle 1 gekennzeichnet. Zum Vergleich wurde außerdem je eine Lösung der einzelnen Farbbildner hergestellt.

Die erhaltenen Lösungen wurden wie in Beisipel 1 b) auf CF-Papier abgerakelt, die beschichteten Bogen halbiert und entsprechend Beispiel ₁c) die Farbstärkenentwicklung ermittelt.

Die Ergebnisse sind in der Tabelle 3 zusammengestellt:

## Patentansprüche

1. Farbbildnergemische, enthaltend
(a) das Lacton des 2-Carboxy-4,4'-bisdimethylaminobenzhy- drols (I) und
(b) Kristallviolettlacton und/oder mindestens ein Fluoranlacton der Formel in der
R¹ für C₁- bis C₄-Alkyl,
R² für C₁- bis C₄-Alkyl, C₇- bis C₁₀-Phenalkyl, für gegebenenfalls durch C₁- bis C₄-Alkyl substituiertes Phenyl oder C₅- bis C₆-Cycloalkyl oder Pyrrolidinyl, Piperidinyl oder Morpholinyl,
R³ für Wasserstoff oder tert. Butyl
R⁴ für Wasserstoff oder Methyl,
R⁵ für Wasserstoff, C₁- bis C₄-Alkyl, C₇- bis Ca-Phenalkyl und
R⁶ für Wasserstoff, C₁- bis C₁₂-Alkyl, C₇- bis C₁₀-Phenalkyl, C₅- bis C₆-Cycloalkyl oder für gegebenenfalls durch Chlor, C₁- bis C₄-Alkyl, Methoxy, Ethoxy, C₁- oder C₂-Alkylcarbonyl, Benzoyl oder Phenoxy substituiertes Phenyl oder Pyrrolidinyl, Piperidinyl oder Morpholinyl, stehen.

2. Farbbildnergemische gemäß Anspruch 1, dadurch gekennzeichnet, daß diese neben (a) als (b) mindestens ein Fluoranlacton enthalten.

3. Farbbildnergemische gemäß den Ansprüchen 1 oder 2, dadurch gekennzeichnet, daß das Verhältnis von (a):(b) 1:4 bis 4:1 Gew-Teile beträgt

4. Farbbildnergemische gemäß den Ansprüchen 1 oder 2, dadurch aekennzeichnet, daß das Verhältnis von (a):(b) 1:3 bis 3:1 Gew.-Teile beträgt

5. Farbbildnergemische gemäß den Ansprüchen 1 oder 2, dadurch gekennzeichnet, daß das Verhältnis (a):(b) = 0,9:1,1 bis 1,1:0,9 Gew.-Teiten beträgt

6. Druckempfindliches Aufzeichnungsmaterial enthaltend Farbbitdnergemische gemäß den Ansprüchen 1, 2, 3, ₄ oder 5.
